# EUROPÄISCHE PATENTSCHRIFT

(11) **EP 0 066 117 B1**
(45) Veröffentlichungstag und Bekanntmachung des Hinweises auf die Patenterteilung: **18.07.1984**
(21) Anmeldenummer: 82104011.0
(22) Anmeldetag: 08.05.1982
(51) Int. Cl.: C25D 11/18, C11D 7/08

(54) **Reinigung von Oberflächen aus anodisch oxidiertem Aluminium und dessen Legierungen**
Cleaning of surfaces of anodised aluminium and its alloys
Nettoyage de surfaces en aluminium anodisé et ses alliages

(30) Priorität: 16.05.1981 DE 3119538
(43) Veröffentlichungstag der Anmeldung: 08.12.1982
(73) Patentinhaber: Henkel Kommanditgesellschaft auf Aktien, 40191 Düsseldorf (DE)
(72) Erfinder: Osberghaus, Rainer, Dr., D-4000 Düsseldorf (DE); Ellwanger, Hans, Dr., D-5653 Leichlingen (DE); Marsen, Horst, Dr., D-5014 Kerpen (DE); Bossek, Harald, D-4000 Düsseldorf (DE)

## Beschreibung

Gegenstand der Erfindung ist ein verbessertes Verfahren zur Reinigung von Oberflächen aus anodisch oxidiertem Aluminium und dessen Legierungen.

Durch eine Anodisierung werden dünne Schichten aus Aluminiumoxid auf der Oberfläche ausgebildet, die im Herstellungsprozeß dann, meistens durch Behandlung mit siedendem Wasser, verdichtet werden, so daß die Poren verschlossen sind. Die so behandelten Aluminiumoberflächen sind sehr hart und gegen Witterungseinflüsse weitgehend geschützt.

Daher gelangen in der Praxis anodisch oxidierte Aluminiumoberflächen wegen der hohen Schutzwirkung und des attraktiven Aussehens, insbesondere bei Außenanwendung, häufig zum Einsatz. Großflächige Aluminiumteile mit anodisch oxidierter Oberfläche werden beispielsweise oft als Fassadenverkleidung verwendet.

Zur Reinigung von anodisch oxidierten Aluminiumoberflächen und dessen Legierungen werden neutrale Reinigungsmittel empfohlen, da alkalisch wirkende Reiniger leicht die Metalloberfläche des Aluminiums angreifen.

Die Reinigungswirkung schleifmittelfreier neutraler Reiniger ist insbesondere im Bauwesen zur Reinigung stark verschmutzter Metallfassaden aus Aluminium oder ähnlichem Material häufig nicht ausreichend. Verwendet man neutrale Reiniger, die eine abrasive Komponente enthalten, so kann zwar der gewünschte Effekt erzielt werden, jedoch sind diese Verfahren recht zeitraubend und kostenaufwendig.

Als saure, wenig angreifende Reinigungskomponente wurden auch schon kurzkettige Phosphorsäureester vorgeschlagen. Ohne mechanische Unterstützung entfernen aber auch derartige Mittel nur leicht anhaftende Verschmutzungen.

Schließlich sind saure Reiniger für anodisch oxidierte Aluminiumoberflächen aus der DE-AS 2 721 573 bekannt. Diese Mittel bestehen aus einer sauren Behandlungslösung im pH-Bereich von 0,8 bis 3 und enthalten komplexe Fluorverbindungen des Bors, Aluminiums, Siliziums, Titans oder Zirkoniums einzeln oder im Gemisch. Es wird eine gute Reinigungswirkung erzielt, wobei nach einer Einwirkungszeit von bis zu 5 Minuten kein meßbarer Angriff auf die Oxidschicht eintritt.

Bei der Fassadenreinigung können jedoch erheblich längere Verweilzeiten des Reinigers, insbesondere an weniger zugänglichen Fassadenelementen, nicht ausgeschlossen werden. Für die Praxis wäre es daher von erheblichem Vorteil, wenn ein Reinigungsverfahren angewandt werden kann, das mit geringerem Aufwand als bei der abrasiven Reinigung die Entfernung auch stärkerer Verschmutzungen von Metallfassaden gestattet, ohne daß das Fassadenmaterial bei längerem Kontakt mit dem Reiniger angegriffen wird.

Gegenstand der Erfindung ist ein Verfahren zur Reinigung von anodisch oxidierten Aluminiumoberflächen und dessen Legierungen mittels wäßriger saurer Lösungen, die bei Umgebungstemperatur als dünner Film aufgetragen und nach hinreichender Einwirkung mit Wasser wieder abgespült werden, dadurch gekennzeichnet, daß man die Behandlung mit sauren Lösungen mit pH-Werten kleiner als 2 durchführt, die
a) 5 bis 20Gewichtsprozenteiner650/oigenHNO3Lösung
b) 0,2 bis 10 Gewichtsprozent Phosphorsäurepartialester
c) 0,5 bis 20 Gewichtsprozent komplexierend-wirkende Phosphonsäure oder Phosphoncarbonsäure
d) 1 bis 20 Gewichtsprozent nichtionische und/oder anionische Tenside
e) 0 bis 30 Gewichtsprozent Lösungsvermittler und/oder organische Lösungsmittel sowie
f) 40 bis 90 Gewichtsprozent Wasser

### enthalten.

Als Salpetersäure wird zweckmäßigerweise eine 65prozentige Lösung verwendet. Bei den zur Anwendung gelangenden Phosphorsäurepartialestern handelt es sich um Gemische aus Mono- und Diphosphorsäureester. Derartige Produkte können durch Umsetzung von Phosphorsäure mit aliphatischen Alkoholen mit 1 bis 3 C-Atomen hergestellt werden.

Es sind in letzter Zeit zahlreiche Phosphonsäuren beschrieben worden, die komplexierend wirkende Eigenschaften aufweisen. Für die vorliegenden Zwecke kommen insbesondere 1-Hydroxyalkan-1, -diphosphonsäuren, insbesondere in Form der 1-Hydroxyethan-1,1-diphosphonsäure, sowie 1-Aminoal- kan-1,1-diphosphonsäuren oder auch Carboxylgruppen enthaltende Phosphonsäuren, wie 2-Phospho- no-1,2,4-butantricarbonsäure oder auch insbesondere Nitrilotrimethylenphosphonsäure in Betracht.

Als Tenside kommen Alkylsulfonsäuren der Kettenlänge C₈ bis C₁₈ und/oder Alkylbenzolsulfonsäure mit 8 bis 15 C-Atomen im Alkylrest und/oder nichtionische Tenside, wie Anlagerungsprodukte von 8 bis 15 Mol Ethylenoxid an Alkylphenole, deren Alkylrest 8 bis 12 C-Atome enthält sowie an Fettalkohole mit 8 bis 18 C-Atomen in Betracht.

Als Lösungsvermittler und/oder Lösungsmittel sind geeignet aliphatische Alkohole, wie Ethyl-, Propyl-, Isopropyl- oder n-Butylalkohole.

Weiterhin finden als Lösungsvermittler bekannte Verbindungen, wie Natriumcumolsulfonat beziehungsweise Cumolsulfonsäure Anwendung.

In manchen Fällen hat es sich als vorteilhaft erwiesen, den sauren Lösungen noch Paraffinöl oder Siliconöle als pflegende Komponente in geringen Mengen hinzuzufügen. Die beschriebenen Mittel werden in relativ konzentrierten Lösungen angewendet. Der Wassergehalt beträgt 40 bis 90, vorzugsweise 49 bis 80 Gewichtsprozent.

Die oben beschriebenen Reinigungslösungen werden bei Umgebungstemperatur auf die anodisierte Oberfläche in dünnem Film aufgetragen. Dies kann beispielsweise durch Aufsprühen, zweckmäßigerweise aber durch Bürsten, Aufwalzen oder im Handwischverfahren, geschehen. Nach hinreichender Einwirkungszeit der Lösung wird diese dann mit Wasser abgespült. Ein wesentlicher Vorteil der oben beschriebenen Arbeitsweise besteht darin, daß die Lösung längere Zeit auf der Oberfläche verbleiben kann, ohne daß ein merklicher Angriff auf die Aluminiumoxidschicht erfolgt.

### Beispiele

### a) Prüfung der Schädigung von anodisch oxidiertem Aluminium durch saure Reiniger

Es wurden 16 x 8 cm große, nach üblichen Verfahren anodisch oxidierte hellbronzene Aluminiumprüfbleche verwendet. Die Schichtdicke, die in der nachstehenden Tabelle 2 angegeben ist, lag zwischen 17 und 23 µm. Die Aluminiumbleche wurden bei 20°C für 20 Stunden zur Hälfte in die konzentrierten Testlösungen getaucht. Die Testlösungen (A-G) hatten die aus der Tabelle 1 ersichtliche Zusammensetzung. Danach wurden die Bleche mit Wasser abgewaschen und auf eventuelle Farbänderungen untersucht. Es wurde auch die Dicke der anodischen Oxidschicht sowie der Scheinleitwert Y und der dielektrische Verlustfaktor d der Testfläche im Vergleich zur unbehandelten Hälfte des Prüfbleches gemessen. Als Vergleichstestlösung (H) wurde dabei auch ein saurer Reiniger verwendet, der die nachstehende Zusammensetzung hatte:

Die Ergebnisse sind in Tabelle 2 enthalten.

### b) Prüfung der Reinigungswirkung

In einem Praxistest, der unter standardisierten Bedingungen durchgeführt wurde, wurde die reinigende Wirkung der Testprodukte A bis G gemäß Tabelle 1 im Vergleich zu einem abrasiven Reiniger derfolgenden Rezeptur überprüft:

Eine gleichmäßig und stark verschmutzt aussehende Eloxal(R)-Fassadenfläche wurde in drei Prüffelder von jeweils 150 x 50 cm unterteilt. Das mittlere Prüffeld wurde mit dem abrasiven Reiniger so gut wie möglich gereinigt. Gegen diesen Standard wurden jeweils 2 sauer eingestellte Reiniger getestet. Die Reiniger wurden unverdünnt mittels eines mit der Prüflösung gesättigten Einwaschers gleichmäßig ohne Druck auf das Testfeld aufgetragen, so daß ein homogener dünner Reinigungsfilm zurückblieb. Nach einer Einwirkungszeit von 2 Minuten wurde mittels eines Lammfellwischers mit viel Wasser abgewaschen und die restliche Feuchtigkeit abgerakelt. Die Reinigungswirkung der beiden Testprodukte wurde jeweils im Vergleich zum Standard von drei unabhängig voneinander urteilenden Prüfern nach folgendem Schema bewertet:

Die Tests wurden an zwei weiteren Fassaden, die anders getönt waren, wiederholt. Die maximal erreichbare Punktzahl betrug somit 9 Punkte. Ab 6 Punkten wurde das Testprodukt in der Gesamtbeurteilung besser als der Standard eingestuft, bei 4-5,5 Punkten wurde es gleich, unter 4 Punkten schlechter als der Standard eingestuft.

Die Ergebnisse sind aus Tabelle 3 ersichtlich.

Diese Versuchsergebnisse zeigen die überaus gute Reinigungsleistung der erfindungsgemäßen Produkte. Die Kombinationen, insbesondere D und E, sind der alleinigen Wirkung der Salpetersäure (Produkt G) deutlich überlegen. Aus Tabelle 2 geht hervor, daß das flußsäurehaltige Produkt bereits nach 1 Stunde/20°C äußerst starke Schädigung verursacht, wohingegen die erfindungsgemäßen Produkte selbst nach 20 Stunden/20°C keine gravierende Veränderung der anodischen Oxidationsschicht hervorrufen.

## Patentansprüche

Verfahren zur Reinigung von anodisch oxidierten Aluminiumoberflächen und dessen Legierungen mittels wäßriger saurer Lösungen, die bei Umgebungstemperatur als dünner Film aufgetragen und nach hinreichender Einwirkung mit Wasser wieder abgespült werden, dadurch gekennzeichnet, daß man die Behandlung mit sauren Lösungen mit pH-Werten kleiner als 2 durchführt, die
a) 5 bis 20 Gewichtsprozent einer65%igen HN0₃-Lösung
b) 0,2 bis 10 Gewichtsprozent Phosphorsäurepartialester
c) 0,5 bis 20 Gewichtsprozent komplexierend wirkende Phosphonsäure oder Phosphonocarbonsäure
d) 1 bis 20 Gewichtsprozent nichtionische und/oder anionische Tenside
e) 0 bis 30 Gewichtsprozent Lösungsvermittler und/oder organische Lösungsmittel sowie
f) 40 bis 90 Gewichtsprozent Wasser
enthalten.

## Claims

A process for cleaning anodically oxidized aluminium and aluminium alloy surfaces with aqueous acidic solutions which are applied in the form of a thin film at ambient temperature and, after a sufficient contact period, are rinsed off again with water, characterized in that the treatment is carried out with acidic solutions having pH-values below 2 which contain
a) from 5 to 20% weight of a 65% HN0₃ solution,
b) from 0.2 to 10% by weight of phosphoric acid partial esters,
c) from 0.5 to 20% by weight of complexing phosphonic acid of phosphonocarboxylic acid,
d) from 1 to 20% by weight of nonionic and/or anionic surfactants,
e) from 0 to 30% by weight of solution promoters and/or organic solvents and
f) from 40 to 90% by weight of water.

## Revendications

Procédé de nettoyage de surfaces d'aluminium oxydées anodiquement et de ses alliages au moyen de solutions aqueuses acides qui sont appliquées sous forme de film mince à la température ambiante et qui après une action suffisante sont de nouveau enlevées par rinçage à l'eau, caractérisé en ce qu'on exécute le traitement avec des solutions acides ayant des valeurs de pH inférieures à 2, qui contiennent:
a) 5 à 20% en poids d'une solution de HN0₃ à 65%
b) 0,2 à 10% en poids d'esters partiels d'acide phosphorique
c) 0,5 à 20% en poids d'acide phosphorique ou d'acide phosphonocarboxylique à activité comple- xante
d) 1 à 20% en poids de tensioactifs non ioniques et/ou anioniques
e) 0 à 30% en poids de promoteurs de dissolution et/ou solvants organiques et
f) 40 à 90% en poids d'eau.
